# EUROPÄISCHE PATENTSCHRIFT

(11) **EP 1 270 747 B1**
(45) Veröffentlichungstag und Bekanntmachung des Hinweises auf die Patenterteilung: **04.10.2006**
(21) Anmeldenummer: 02006104.0
(22) Anmeldetag: 19.03.2002
(51) Int. Cl.: C21C 1/10, C22C 37/04

(54) **Sphärogusslegierung**
Spheroidal graphite cast iron
Fonte à graphite sphéroidal

(30) Priorität: 20.06.2001 DE 10129382
(43) Veröffentlichungstag der Anmeldung: 02.01.2003
(73) Patentinhaber: Georg Fischer Fahrzeugtechnik AG, 8201 Schaffhausen (CH)
(72) Erfinder: Menk, Werner, 8200 Schaffhausen (CH); Lindemann, Dirk, 78355 Hohenfels (DE); Richarz, Dirk, 78315 Radolfzell (DE)
(74) Vertreter: Weiss, Wolfgang

(56) Entgegenhaltungen:
- EP-A- 0 525 540
- FR-A- 1 193 067
- GB-A- 832 666
- US-A- 5 876 523
- SPIEKERMANN P: "LEGIERUNGEN - EIN BESONDERES PATENTRECHTLICHES PROBLEM? - LEGIERUNGSPRUEFUNG IM EUROPAEISCHEN PATENTAMT -" MITTEILUNGEN DER DEUTSCHEN PATENTANWAELTE, HEYMANN, KOLN,, DE, 1993, Seiten 178-190, XP000961882 ISSN: 0026-6884

## Beschreibung

Die Erfindung bezieht sich auf eine Sphärogusslegierung für Gusseisenprodukte mit einer plastischen Verformbarkeit, wobei die Sphärogusslegierung als Nicht-Eisenbestandteile zumindest die Elemente C, Si, Mn, Cu, Mg, S und als Beimengungen eines oder mehre Elemente aus der Gruppe IIIb des Periodensystems enthält.

Im Kraftfahrzeugbau werden Sphärogusslegierungen verwendet für die Herstellung von Gussteilen, die eine hohe Schlagbelastung aushalten müssen, beispielsweise Querlenker, als Teile der Radaufhängung der angetriebenen Räder, die auch nach einem Unfall noch intakt bleiben müssen. Die Gussteile dürfen beim sogenannten Crash-test zwar verformt werden, aber nicht brechen. Handelsübliche Graugusslegierungen neigen zum Bruch, wenn sie starken Schlägen ausgesetzt werden.

Aus der WO 99 45 156 A1 ist ein Verfahren zur Herstellung von Sphärogusslegierungen mit Produkteinschlüssen bekannt, die bei der maschinellen Bearbeitung der hergestellten Produkte plastisch verformt werden. Die plastisch verformbaren Einschlüsse dienen als Schmiermittel bei der spanabhebenden Bearbeitung. Die Einschlüsse bestehen aus etwa 50% SiO₂, 25% CaO, 15% MgO und 10% Al₂O₃. Die Basislegierung wird vor der eigentlichen Behandlung mit Magnesium schwefelarm und sauerstoffarm gemacht mit einem Reagens, das CaC₂, CaO, Ca, Al und Mg enthält. Eine Metallanalyse der so hergestellten Produkte wird nicht offenbart.

Aus der GB-A-832666 sind Eisenlegierungen bekannt, die Kohlenstoff, Silizium und Bor enthalten. Die Legierungen enthalten kein Magnesium, wodurch die Graphitausbildung nicht kugelförmig, sondern kompakt oder lamellar ist. Höhere Dehnungswerte werden nur nach einer anschliessenden Wärmebehandlung erreicht. Die Legierungen werden mit Bismuth und Tellur behandelt und weisen eine überwiegend perlitische Matrix auf, die nach der anschliessenden Wärmebehandlung zwar verfeinert werden kann, jedoch nicht verschwindet.

Aus der EP-A-525540 ist eine Zylinderlaufbuchse für eine Brennkraftmaschine bekannt. Das Gefüge weist Zementit-/Steaditanteile in eine perlitischen Matrix auf, woraus sich eine geringe plastische Verformbarkeit ergibt.

Aus der FR-A-1193067 sind Speziallegierungen bekannt, die sich durch eine Temperaturbeständigkeit bis 700 °C auszeichnen. Das Gefüge ist perlitisch und die Legierungen enthalten Ni, Cr und Mo. Die Werkstoffeigenschaften werden durch eine vierstündige Wärmebehandlung bei 900 °C erreicht.

Ausgehend von diesem Stand der Technik ist es Aufgabe der Erfindung, eine Sphärogusslegierung für Gusseisenprodukte mit einer plastischen Verformbarkeit anzugeben, die auch bei einer hohen Schlagbeanspruchung wesentlich höher ist als bei handelsüblichen Sphärogusslegierungen.

Diese Aufgabe wird gelöst durch eine Sphärogusslegierung für Gusseisenprodukte mit einer plastischen Verformbarkeit, wobei die Sphärogusslegierung als Nicht-Eisenbestandteile zumindest die Elemente C, Si, Mn, Cu, Mg, S und als Beimengungen eines oder mehrere Elemente aus der Gruppe IIIb des Periodensystems enthält, wobei die Legierung als Beimengung zumindest das Element Bor enthält und wobei der Si-Gehalt mehr als 2,4 % beträgt.

Bevorzugte Weiterbildungen der Erfindung ergeben sich aus den abhängigen Ansprüchen.

Es ist von Vorteil, dass der Perlitanteil im Gefüge der Gusseisenprodukte reduziert wird und dass ein ferritisches Gefüge gewährleistet werden kann. Dies wird dadurch erreicht, dass die Legierung als Beimengung 2 bis 200 ppm Bor enthält.

Es ist auch von Vorteil, dass im Gefüge der Gusseisenprodukte eine Verfestigung der Mischkristalle gewährleistet werden kann. Dies wird dadurch erreicht, dass der Si-Gehalt 2,6 bis 2,9.% beträgt.

Es ist auch von Vorteil, dass bei der Nachbehandlung der Oberflächen der Gusseisenprodukte möglichst wenig Eigenspannung in den Gusseisenprodukten erzeugt werden. Dies wird dadurch erreicht, dass die Gusseisenprodukte nach dem Giessverfahren einer Nachbehandlung unterworfen werden, die besonders schonend ist für die Produktoberflächen. Dies wird auch dadurch erreicht, dass die schonende Nachbehandlung der Oberflächen ein spannungsarmes Anglühen und bzw. oder ein Strahlen mit schwach abrasiven Partikeln umfasst. Durch die Nachbehandlung der Oberflächen, die üblicherweise in dem Verfahrensabschnitt des sogenannten Gussputzens nach dem Auspacken der Gussteile aus der Giessform und nach dem Abkühlen stattfindet, können Eigenspannungen im Gussteil aufgebaut werden, die später einen Bruch des Gussteiles auslösen können. Durch eine möglichst schonende Oberflächenbehandlung wird möglichst wenig Eigenspannung im Gussteil aufgebaut und wird die Gefahr eines Bruches erheblich reduziert.

Der Kerngedanke der Erfindung ist es, eine Gusseisenlegierung anzugeben, die besonders geeignet ist für tragende Teile, beispielsweise für die Radaufhängung in der Automobilindustrie. Die tragende Teile dürfen nicht brechen, sondern lediglich verformen. Die Verformung soll nicht elastisch sondern plastisch sein. Die Verformbarkeit der Teile soll plastisch sein und so gross, wie möglich sein, soll nicht bis zum Bruch der Teile führen und soll nicht reversibel sein.

### Beispiel 1

Ein Querlenker für eine Radaufhängung eines Vorderrades eines Personenkraftwagens aus Sphäroguss (GJS) mit der folgenden chemischen Zusammensetzung: 3,5 % C, 2,7 % Si, 0,16 % Mn, 0,06 % Cu, 0,043 % Mg, 0,002 % S, 200 ppm Summe der Elemente aus der Gruppe IIIb des Periodensystemes (B, Al, Ga, In, TI), weist ein Gefüge auf mit maximal 15% Perlit.

Die Graphitausbildung im Gefüge beträgt, gemessen nach der Norm DIN EN ISO 945, mehr als 90 % Form VI, und die Grösse der Graphitkugeln im Gefüge liegt in den Klassen 7-8.

Die mechanischen Eigenschaften dieses Gussteiles werden angegeben mit Rₚ 0.2 mindestens 250 N/mm², Rₘ mindestens 400 N/mm² und A mindestens 15,0 %.

Die Zusammensetzung und die. Eigenschaften des Gussteiles werden verglichen mit einer konventionellen Spharogusslegierung mit der Bezeichnung GJS-400-15.

Die Wirksamkeit dieser Zusammensetzung kann anhand der Messresultate eines instrumentierten Schlagversuches dargestellt werden. Dieser Schlagversuch wird durchgeführt als eine Simulation für den Missbrauchstest der Radaufhängung des Personenkraftwagens.

Hierbei wird untersucht, ob die Radaufhängung den Personenwagen nach einem Zusammenstoss noch soweit trägt, dass der Personenwagen in die nächste Werkstatt gefahren werden kann. Hier muss dann das tragende Teil der Radaufhängung, beispielsweise der Querlenker, der durch den Zusammenstoss dauerhaft und irreversibel verformt wurde, jedoch noch bruchsicher und tragfähig ist, ausgewechselt werden.

Im Diagramm 1 werden auf der rechten Seite die Messresultate der Schlagversuche an einem Querlenker eines Personenkraftwagens dargestellt. Als Vergleichswerte sind im Diagramm 1 auf der linken Seite auch die Messresultate eines identischen Gussteiles dargestellt, das aus handelsüblichem Sphäroguss hergestellt wurde. Aus Diagramm 1 ist ersichtlich, dass die gesamte Energieaufnahme im Querlenker beim Schlagversuch mehr als 2200 J beträgt. Aus Diagramm 1 ist ebenfalls ersichtlich, dass der Deformationswert im Schlagversuch mehr als 75% höher ist als bei einem vergleichbaren Gussteil aus einer konventionellen Sphärogusslegierung. Die Deformation des Querlenkers, ausgedrückt in mm, gemessen als Differenz zwischen zwei Messpunkten am Gussteil, vor und nach dem Schlagversuch, beträgt mehr als 15 mm. Bei vergleichbaren Gussteilen aus einer konventionellen Sphärogusslegierung beträgt diese Deformation üblicherweise weniger als 9 mm. Die maximale Kraft, die vom Querlenker aufgenommen wird, liegt zwischen 3000 und 3500 kN. Der hier instrumentierte Schlagversuch wird durchgeführt auf einem Rosand Impact-Tester.

Querlenker für einen Personenkraftwagen, die aus der erfindungsgemässen Spärogusslegierung mit mindestens 2,4 % Si-Anteil und mit mindestens das Element Bor als Beimengung hergestellt werden, und die beim Gussputzen einer möglichst schonenden Oberflächenbehandlung unterworfen werden, zeichnen sich aus durch eine hohe plastische nicht reversible Verformbarkeit aus. Die tragenden Teile der Radaufhängung eines Automobils brechen bei dem Crash-Test, der eine bestimmte Unfallsituation simuliert, nicht und bleiben intakt.

Die vorliegende Gusslegierung eignet sich auch für alle anderen Fahrzeugteile, die sich bei extremen Belastungen verformen dürfen, jedoch nicht brechen dürfen.

## Patentansprüche

1. Sphärogusslegierung für Gusseisenprodukte mit einer plastischen Verformbarkeit, wobei die Sphärogusslegierung als Nicht-Eisenbestandteile zumindest die Elemente C, Si, Mn, Mg, S und als Beimengungen eines oder mehrere Elemente aus der Gruppe IIIb des Periodensystems enthält, **dadurch gekennzeichnet, dass** die Legierung 3,5 % C, 2,6 bis 2,9 % Si, 0,16% Mn, 0,06 % Cu, 0,043% Mg, 0,002% S und als Beimengung insgesamt 2 bis 200 ppm der Elemente aus der Gruppe IIIb des Periodensystems (B,Al,Ga,ln,TI) enthält, rest Fe, und dass die Legierung ein Gefüge mit maximal 15% Perlit aufweist.

2. Sphärogusslegierung für Gusseisenprodukte mit einer plastischen Verformbarkeit nach dem Anspruch 1, **dadurch gekennzeichnet, dass** die plastische Verformung der Produkte nach einem instrumentierten Schlagversuch irreversibel und dauerhaft ist.

3. Sphärogusslegierung für Gusseisenprodukte mit einer plastischen Verformbarkeit nach einem der Ansprüche 1 oder 2, **dadurch gekennzeichnet, dass** die Energieaufnahme der Produkte im instrumentierten Schlagversuch mindestens 35% höher liegt als bei vergleichbaren Gusseisenprodukten aus konventionellen Sphärogusslegierungen, derart, dass die Produkte bruchsicher sind.

4. Verfahren zur Herstellung von Gusseisenprodukten aus einer Sphärogusslegierung mit einer plastischen Verformbarkeit nach einem der Ansprüche 1 bis 3, **dadurch gekennzeichnet, dass** die Gusseisenprodukte nach dem Giessverfahren einer Nachbehandlung unterworfen werden, die besonders schonend ist für die Produktoberflächen, wobei die schonende Nachbehandlung der Oberflächen ein spannungsarmes Anglühen und bzw. oder ein Strahlen mit schwach abrasiven Partikeln umfasst.

5. Verwendung der Sphärogusslegierung nach einem der Ansprüche 1 bis 3 zur Herstellung eines bruchsicheren, irreversibel und dauerhaft verformbaren Querlenkers.

6. Querlenker nach dem der Anspruche 5, **dadurch gekennzeichnet, dass** im instrumentierten Schlagversuch der Deformationswert nach der plastischen Verformung mindestens 15 mm beträgt.

## Claims

1. Nodular cast iron alloy for cast iron products with plastic deformability, the nodular cast iron alloy containing, as non-ferrous constituents, at least the elements C, Si, Mn, Cu, Mg, S and, as admixtures, one or more elements selected from group IIIb of the periodic system, **characterized in that** the alloy includes 3.5% C, 2.6 TO 2.9% Si, 0.16% Mn, 0.06% Cu, 0.063% Mg, 0.002% S and in total, 2 to 200 ppm of the elements from group IIIb of the periodic system CB, Al, Ga, In, Tl remainder Fe, and **in that** the alloy has a microstructure containing at most 15% of pearlite, as admixture.

2. Nodular cast iron alloy for cast iron products with plastic deformability according to Claim 1, **characterized in that** the plastic deformation of the products after an instrumented impact test is irreversible and permanent.

3. Nodular cast iron alloy for cast iron products with plastic deformability according to one of Claims 1 and 2, **characterized in that** the energy absorbed by the products in the instrumented impact test is at least 35% higher than for similar cast iron products made from conventional nodular cast iron alloys, in such a manner that the products are fracture-resistant.

4. Process for producing cast iron products from a nodular cast iron alloy with plastic deformability according to one of Claims 1 to 3, **characterized in that** the cast iron products, after the casting process, are subjected to a further treatment which is particularly gentle to the product surfaces, the gentle further treatment of the surface comprising stress-relief annealing or blasting with weakly abrasive particles.

5. Use of the nodular cast iron alloy according to one of Claims 1 to 3 for the production of a fracture-resistant wishbone which can be deformed irreversibly and permanently.

6. Wishbone as set forth in Claim 5, **characterized in that**, in the instrumented impact test, the amount of deformation after the plastic deformation is at least 15 mm.

## Revendications

1. Alliage en fonte à graphite sphéroïdal pour produits en fonte de fer ayant une aptitude à la déformation plastique, l'alliage en fonte à graphite sphéroïdal contenant, en tant que constituants non ferreux, tout au moins les éléments C, Si, Mn, Mg, S, et en tant qu'addition, un ou plusieurs éléments du groupe IIIb du système périodique, **caractérisé en ce que** l'alliage contient 3,5% de C, 2,6 à 2,9% de Si, 0,16% de Mn, 0,06% de Cu, 0,043% de Mg, 0,002% de S, et en tant qu'addition, en tout de 2 à 200 ppm des éléments du groupe IIIb du système périodique (B, Al, Ga, In, Tl), le reste étant du Fe, et **en ce que** l'alliage présente une structure de réseau ayant 15% au maximum de perlite.

2. Alliage en fonte à graphite sphéroïdal pour produits en fonte de fer ayant une aptitude à la déformation plastique selon la revendication 1, **caractérisé en ce que** la déformation plastique des produits est irréversible et durable conformément à un essai de résistance aux chocs par voie instrumentale.

3. Alliage en fonte à graphite sphéroïdal pour produits en fonte de fer ayant une aptitude à la déformation plastique selon la revendication 1 ou la revendication 2, **caractérisé en ce que** l'absorption d'énergie des produits dans l'essai de résistance aux chocs par voie instrumentale se situe au moins à un niveau de 35% plus haut que dans le cas de produits en fonte de fer comparables, faits à partir d'alliages en fonte à graphite sphéroïdal classiques, de telle manière que les produits soient résistants à la rupture.

4. Procédé en vue de la fabrication de produits en fonte de fer à partir d'un alliage en fonte à graphite sphéroïdal ayant une aptitude à la déformation plastique selon l'une quelconque des revendications 1 à 3, **caractérisé en ce que** les produits en fonte de fer sont soumis, après le procédé de coulée, à un traitement subséquent, qui est particulièrement ménageant pour les surfaces des produits, le traitement subséquent ménageant des surfaces comprenant un recuit pauvre en contraintes et/ou un grenaillage à l'aide de particules faiblement abrasives.

5. Utilisation de l'alliage de fonte à graphite sphéroïdal selon l'une quelconque des revendications 1 à 3 en vue de la fabrication d'un bras de suspension, résistant à la rupture, déformable de manière irréversible et durable.

6. Bras de suspension selon la revendication 5, **caractérisé en ce que**, dans l'essai de résistance aux chocs par voie instrumentale, la valeur de déformation après la déformation plastique est au moins de 15 mm.
